# FASCICULE DE BREVET EUROPEEN

(11) **EP 4 547 906 B1**
(45) Date de publication et mention de la délivrance du brevet: **04.03.2026**
(21) Numéro de dépôt: 23744530.9
(22) Date de dépôt: 27.06.2023
(51) Int. Cl.: D21D 1/20, D21D 1/34, D21D 1/38

(54) **PROCEDE DE TRAITEMENT DE FIBRES CELLULOSIQUES PAR COMPRESSION MECANIQUE NOTAMMENT POUR PATE A PAPIER**
VERFAHREN ZUM BEHANDELN VON ZELLULOSEFASERN DURCH MECHANISCHE KOMPRESSION, INSBESONDERE FÜR PAPIERMASSE
METHOD OF PROCESSING OF CELLULOSE FIBERS BY MECHANICAL COMPRESSION, PARTICULARLY FOR PAPER PULP

(30) Priorité: 30.06.2022 FR 2206593
(43) Date de publication de la demande: 07.05.2025
(73) Titulaire: Centre Technique Du Papier, 38610 Gières (FR)
(72) Inventeur: CARRE, Bruno, 38190 La Combe de Lancey (FR)
(74) Mandataire: Ipsilon
(86) Numéro de dépôt international: PCT/FR2023/050971
(87) Numéro de publication internationale: WO 2024/003496

(56) Documents cités:
- DE-A1- 10 236 962
- DE-A1- 10 256 856
- US-A- 4 614 304

## Description

### DOMAINE TECHNIQUE DE L'INVENTION

La présente invention concerne un procédé de traitement mécanique de fibres cellulosiques en suspension aqueuse notamment pour augmenter le potentiel de liaison des fibres entrant dans la composition du papier, le terme générique « papier » couvrant le papier, le papier-carton et le carton.

### ETAT ANTERIEUR DE LA TECHNIQUE

Le raffinage des fibres est l'un des traitements les plus importants dans l'industrie des pâtes à papier. Cette opération est le traitement clé permettant d'ajuster les propriétés de résistance mais aussi la qualité du papier, telles que les propriétés mécaniques, optiques et d'imprimabilité du papier. Selon le niveau de raffinage, la gamme de types de papier varie du papier buvard (sans raffinage) aux papiers calques nécessitant un raffinage intense. Elle permet aussi, lorsque la pâte à papier est enrichie en charges minérales, d'améliorer le taux de rétention de ces charges dans le papier, et de compenser les baisses de propriétés mécaniques du papier induites par les charges, telles que sa résistance à la traction et/ou au déchirement. Le raffinage est donc une opération indispensable.

La pâte à papier, également appelée « pulpe », se présente sous la forme d'une suspension de fibres cellulosiques dispersées dans l'eau. Elle est généralement introduite dans l'entrefer d'une machine tournante de type raffineur. L'entrefer est l'espace existant entre deux surfaces rainurées en vis-à-vis, disposées sur des disques ou des cônes en mouvement relatif. Le différentiel de vitesse à la périphérie entre le rotor (partie tournante) et le stator (partie fixe) est généralement de l'ordre de 20 à 25 m/s, et engendre un phénomène de cisaillement. Lorsque la pâte à papier passe au travers de l'entrefer, qui fait environ 100 µm à 300 µm (à comparer aux dimensions des fibres de l'ordre de 1 à 3 mm sur 15 à 40 µm de diamètre), les fibres sont soumises à une succession de forces de compression et de cisaillement, qui induisent des modifications morphologiques de leur ultrastructure. Trois effets primaires sont généralement associés à ces transformations morphologiques : l'hydratation, la fibrillation et la coupe.

Les forces de compression vont comprimer les fibres, ayant pour effet technique d'hydrater les fibres, de délaminer leur paroi, de les assouplir et de les rendre plus flexibles. L'augmentation de la flexibilité des fibres a l'avantage d'accroitre de manière significative la surface de liaison entre les fibres, ce qui est favorable ultérieurement pour la formation de la feuille de papier et ses propriétés mécaniques.

Les forces de cisaillement vont générer la fibrillation de surface en arrachant des morceaux sur la partie externe de la paroi des fibres. Elles vont également générer la coupe des fibres, mais aussi l'arrachage des fibrilles de surface, ce qui va augmenter la teneur en éléments fins de la pâte à papier.

Or, la présence d'éléments fins cellulosiques dans la pâte à papier est néfaste pour le processus ultérieur de formation de la feuille de papier. Ils vont générer un colmatage des grilles et altérer « l'égouttabilité » de la pâte à papier, engendrant une limitation de la vitesse des machines de production du papier, donc une réduction de la productivité, et une augmentation de la consommation de vapeur au séchage, donc une augmentation significative de la consommation d'énergie nécessaire pour le séchage du papier. En outre, les éléments fins, récupérés dans les eaux de process, lorsqu'ils ne sont pas recyclés, génèrent un déchet non valorisable.

Les documents US 4,614,304, DE 102 56 856 et DE 102 36 962 décrivent des méthodes de traitement mécanique de fibres cellulosiques.

### EXPOSE DE L'INVENTION

La présente invention vise à pallier ces inconvénients (colmatage des toiles, altération de l'égouttabilité, augmentation de l'énergie associée à la génération du vide, limitation de la vitesse des machines de production, réduction du rendement, augmentation de la consommation de vapeur et donc d'énergie nécessaire pour le séchage du papier, éléments fins non recyclés, déchets non valorisables) en proposant un procédé de traitement alternatif des fibres (avantageusement cellulosiques), qui ne génère pas de cisaillement, ou tout du moins si peu qu'il en devient négligeable, donc réduit voire supprime la génération d'éléments fins et de fibres coupées. L'invention vise également à fournir un tel procédé qui soit moins énergivore, tout en permettant d'améliorer les propriétés des fibres donc intrinsèquement les propriétés du papier, voire de développer de nouveaux papiers. Le procédé selon l'invention permet d'augmenter le potentiel de liaison des fibres.

Plus précisément, pour une résistance mécanique donnée d'une feuille de papier ou de carton, la présente invention permet de raffiner la fibre cellulosique, en limitant, voire en évitant, l'altération des propriétés d'égouttabilité (°SR).

Dans ce but, l'invention concerne un procédé de traitement mécanique de fibres cellulosiques par compression mécanique d'une suspension aqueuse de fibres cellulosiques comprenant les étapes suivantes
- préparation d'une suspension aqueuse de fibres cellulosiques ayant une concentration comprise entre 5% et 20% en poids de fibres cellulosiques,
- compression mécanique de la suspension aqueuse de fibres cellulosiques dans un malaxeur,

le malaxeur comprenant :
   - un corps définissant une enceinte de malaxage délimitée par une paroi formant une surface de compression fixe apte à entrer en contact avec la suspension de fibres,
   - au moins un axe de malaxage positionné dans l'enceinte de malaxage et comprenant :
   - un arbre mobile en rotation,
   - une pluralité d'éléments malaxeurs (ou palettes) fixés sur l'arbre, faisant saillie radialement de l'arbre, et munis chacun d'une surface de compression mobile en rotation et apte à entrer en contact avec la suspension de fibres,
procédé dans lequel les surfaces de compression des éléments malaxeurs font face à la surface de compression de l'enceinte de malaxage, de sorte à définir entre lesdites surfaces de compression respectives des éléments malaxeurs et de l'enceinte de malaxage des zones de compression de la suspension de fibres circulant entre le corps et l'axe de malaxage,
et dans lequel les surfaces de compression des éléments malaxeurs présentent un profil de compression dont le rayon par rapport à l'arbre varie selon la position angulaire dudit arbre, de manière à comprimer la suspension de fibres dans lesdites zones de compression lors de la rotation dudit axe de malaxage (en d'autres termes, le profil de compression, à un point défini de l'enceinte de malaxage, varie lors de chaque rotation complète de l'élément malaxeur),
   - le procédé présentant un différentiel de vitesse entre le au moins un axe de malaxage et l'enceinte de malaxage inférieur ou égal à 15 m/s,
   - le malaxeur présentant une distance minimale séparant le au moins un axe de malaxage de l'enceinte de malaxage comprise entre 0,1 mm et 1 mm,
   - la suspension aqueuse de fibres cellulosiques présente un temps de séjour dans le malaxeur compris entre 15 secondes et 15 minutes.

Selon un mode de réalisation particulier, les éléments malaxeurs sont configurés de manière à procurer un profil de compression croissant dans le malaxeur.

De manière avantageuse, le malaxeur comprend au moins deux axes de malaxage positionnés dans l'enceinte de malaxage, parallèlement l'un à l'autre, les surfaces de compression des éléments malaxeurs desdits axes de malaxage se faisant face, de sorte à définir entre elles des zones de compression additionnelles de la suspension de fibres circulant entre les axes de malaxage.

Le malaxeur peut s'intégrer aisément dans un processus continu, par exemple entre le pulpeur et la machine de production du papier ou du carton, après une étape d'épaississement (ou épaississage) de la pâte (suspension aqueuse de fibres cellulosiques). La présence d'une étape d'épaississage est particulièrement adaptée aux procédés mettant en œuvre de la pâte de fibres cellulosiques recyclées ; dans ce cas, un épaississeur peut 1) séparer les eaux du circuit de préparation de la pâte à papier des eaux de la machine à papier et 2) alimenter le malaxeur.

De manière avantageuse, l'enceinte de malaxage comporte au moins une zone d'entrée, une zone de malaxage et une zone de sortie,
la suspension de fibres étant introduite dans la zone d'entrée et étant extraite de la zone de sortie,
chaque axe de malaxage comportant au moins une vis sans fin fixée sur l'arbre, disposée dans la zone d'entrée et agencée pour déplacer la suspension de fibres de la zone d'entrée à la zone de sortie à travers la zone de malaxage,
ladite pluralités d'éléments malaxeurs étant disposée dans la zone de malaxage et la zone de sortie étant ou non intégrée à la zone de malaxage.

De manière avantageuse, la zone de malaxage comporte plusieurs secteurs de malaxage successifs,
les éléments malaxeurs de chaque axe de malaxage étant répartis en séries, une série correspondant à un secteur de malaxage,
les éléments malaxeurs d'une même série étant identiques, et les éléments malaxeurs d'une série à l'autre étant différents dans leur forme et/ou leur épaisseur et/ou leur rayon et/ou leur profil de compression (le profil de compression incluant l'orientation de l'élément malaxeur par rapport à l'axe).

De manière avantageuse, les éléments malaxeurs sont constitués de pièces plates ou complexes, qui ont une section choisie dans le groupe comportant une section ovoïde comportant un lobe, une section oblongue comportant deux lobes, une section triangulaire comportant trois lobes, une section polygonale comportant un nombre de lobes correspondant au nombre d'angle, et un profil de compression choisi dans le groupe comportant un profil droit (ou plat), un profil hélicoïdal, un profil courbe, un profil cranté. Le ou les lobes peuvent présenter une extrémité aplatie.

Selon un mode de réalisation particulier, le malaxeur comprend une alternance d'éléments malaxeurs ayant un profil de compression droit (ou plat) et un profil hélicoïdal.

De manière avantageuse, la distance minimale qui sépare le ou les axes de malaxage de l'enceinte de malaxage est comprise entre 0,1 mm et 0,6 mm, préférentiellement entre 0,15 mm et 0,6 mm, notamment entre 0,3 mm et 0,6 mm ou entre 0,3 mm et 0,5 mm. Cette distance minimale peut notamment être comprise entre 0,15 mm et 0,4 mm. Au-delà de 1 mm, le malaxeur ne permet pas de flexibiliser les fibres cellulosiques alors que c'est l'effet recherché dans le but d'améliorer les propriétés des fibres cellulosiques.

De manière avantageuse, la distance minimale séparant deux axes de malaxage est identique à la distance minimale qui sépare le ou les axes de malaxage de l'enceinte de malaxage.

De manière avantageuse, lorsque le malaxeur comprend au moins deux axes de malaxage positionnés dans l'enceinte de malaxage, les axes de malaxage sont co-rotatifs, en ce qu'ils tournent dans un même sens de rotation.

De manière avantageuse, lorsque le malaxeur comprend au moins deux axes de malaxage positionnés dans l'enceinte de malaxage, les éléments malaxeurs de deux axes de malaxage dont les surfaces de compression se font face présentent un profil de compression identique.

De manière avantageuse, le différentiel de vitesse entre la périphérie des palettes (éléments malaxeurs) et l'enceinte de malaxage est inférieur ou égal à 15 m/s. Ce différentiel peut être d'au moins 0,1 m/s, par exemple au moins 2 m/s, notamment entre 0,1 et 15 m/s. Il peut notamment être compris entre 0,5 et 10 m/s, notamment entre 0,5 et 5 m/s, avantageusement entre 0,5 et 1,5 m/s. Au-delà de 15 m/s, les fibres cellulosiques subissent un cisaillement important et sont donc raccourcies.

De manière avantageuse, le temps de séjour de la suspension de fibres dans le malaxeur est compris entre 15 secondes et 15 minutes, par exemple entre 15 seconds et 10 minutes, de préférence entre 15 secondes et 6 minutes, de préférence entre 15 secondes et 5 minutes, et plus entre 15 secondes et 3 minutes.

De manière avantageuse, le temps de séjour de la suspension de fibres dans le malaxeur et le différentiel de vitesse entre le ou les axes de malaxage et l'enceinte de malaxage permettent un nombre de compressions d'au moins 500, avantageusement entre 500 et 5000, plus avantageusement entre 3000 et 5000.

De manière avantageuse, la suspension aqueuse de fibres cellulosiques est préparée à partir d'un mélange de fibres cellulosiques et d'eau, et optionnellement des charges minérales, la part de fibres cellulosiques sèches étant comprise entre 5 et 20% en poids, avantageusement entre 5 et 15% en poids, de préférence entre 8 et 15% en poids de la suspension aqueuse. Une concentration supérieure à 20% en poids, par exemple entre 25 et 45% en poids, abime les fibres cellulosiques et ne permet pas d'améliorer les propriétés mécaniques, par exemple la flexibilité permettant d'augmenter la surface de liaison (effet liant), des fibres cellulosiques. En effet, au-delà de 20% en poids, les fibres cellulosiques ont tendance à être raccourcies et à être « coudées » (« kink » en anglais) et enroulées (« curling » en anglais). En dessous de 5% en poids, la suspension aqueuse de fibres cellulosiques subit un phénomène de séparation de phase dans le malaxeur, ce qui empêche un traitement homogène notamment.

De manière avantageuse, le procédé selon l'invention comprend en outre, préalablement à la compression mécanique de la suspension aqueuse de fibres cellulosiques, une étape d'épaississement de ladite suspension aqueuse de fibres cellulosiques pour former une pâte. Lorsque cela est nécessaire, cette étape permet d'augmenter la concentration de la suspension aqueuse de fibres cellulosiques, entre 5 et 20% en poids sec de fibres cellulosiques.

Outre la réduction significative des éléments fins dans la suspension au cours du traitement, le procédé de traitement de l'invention présente l'avantage de minimiser les déchets, réduire les coûts de production, améliorer le cycle de vie du papier, et d'entrer dans un cercle vertueux favorable à l'environnement.

Par ailleurs, dans la mesure où les fibres sont comprimées par malaxage, et non raffinées par cisaillement, les fibres longues de résineux sont moins coupées grâce au procédé de l'invention. Ainsi, pour ajuster la résistance à la déchirure notamment, il devient possible de réduire la part de résineux dans le mélange feuillus/résineux destiné à former la feuille de papier. On réalise donc des économies sur le coût des matières premières.

Un autre avantage du procédé de l'invention est qu'il conduit à une amélioration du recyclage du papier, dans la mesure où ce dernier comporte moins d'éléments fins, généralement éliminés par le procédé de recyclage (flottation, lavage notamment), favorisant encore le cycle de vie du papier.

### FIGURES

La présente invention et ses avantages apparaîtront mieux dans la description suivante de plusieurs modes de réalisation donnés à titre d'exemples non limitatifs, en référence aux figures.
La figure 1 est une vue en plan représentant un malaxeur intercalé entre un pulpeur et une machine de fabrication du papier.
La figure 2 est une section radiale du malaxeur de la figure 1.
La figure 3 est une vue en perspective de deux axes de malaxage du malaxeur de la figure 2.
La figure 4 est une vue en perspective d'une autre forme de réalisation des axes de malaxage de la figure 3.
La figure 5 est un graphe comparant le rapport égouttage / propriétés mécaniques du papier entre le procédé de traitement par malaxage selon l'invention et un procédé de raffinage conventionnel.
La figure 6 est un graphe comparant le rapport perméabilité / résistance à la traction du papier entre le procédé de traitement par malaxage selon l'invention et un procédé de raffinage conventionnel.
La figure 7 est un graphe illustrant l'influence, sur la résistance à la déchirure, de la concentration de la suspension de fibres cellulosique (eucalyptus) lors du malaxage en fonction de la vitesse de rotation et du profil de compression.
La figure 8 est un graphe illustrant l'influence, sur la résistance à la traction, de la concentration de la suspension de fibres cellulosique (eucalyptus) lors du malaxage en fonction de la vitesse de rotation et du profil de compression.
La figure 9 est un graphe illustrant l'influence, sur l'égouttabilité (°SR), de la concentration de la suspension de fibres cellulosique (eucalyptus) lors du malaxage en fonction de la vitesse de rotation et du profil de compression.
La figure 10 est un graphe illustrant l'influence, sur la résistance à la déchirure, de la concentration de la suspension de fibres cellulosique (résineux) lors du malaxage en fonction de la vitesse de rotation et du profil de compression.
La figure 11 est un graphe illustrant l'influence, sur la résistance à la traction, de la concentration de la suspension de fibres cellulosique (résineux) lors du malaxage en fonction de la vitesse de rotation et du profil de compression.
La figure 12 est un graphe illustrant l'influence, sur l'égouttabilité (°SR), de la concentration de la suspension de fibres cellulosique (résineux) lors du malaxage en fonction de la vitesse de rotation et du profil de compression.

Les figures 1 à 6 reprennent la nomenclature suivante :
1 : Malaxeur
2 : Suspension de fibres
3 : Pulpeur
4 : Machine de fabrication du papier
5 : Feuille de papier
10 : Corps
11 : Enceinte de malaxage
12 : Surface de compression (fixe)
13 : Orifice d'entrée
14 : Orifice de sortie
15 et 16 : Piquages d'entrée permettant d'injecter des produits, par exemples des réactifs chimiques
20 : Axe de malaxage
20' : Axe de malaxage (fig 4)
21 : Arbre
22 : Eléments malaxeurs
22' : Eléments malaxeurs (fig 4)
23 : Surface de compression (mobile)
24 : Lobes
24' Lobes (fig 4)
25 : Vis sans fin
X : Axe de rotation
ZC : Zones de compression
DM : Distance minimale
ZE : Zone d'entrée
ZM : Zone de malaxage
ZS : Zone de sortie

Quand bien même les figures 1 à 4 montrent deux axes de malaxage, la description de ces figures peut être généralisée à des malaxeurs ayant un seul axe de malaxage ou plus de deux.

### DESCRIPTION DES MODES DE REALISATION

Dans les exemples de réalisation illustrés, les éléments ou parties identiques portent les mêmes numéros de référence. En outre, les termes qui ont un sens relatif, tels que vertical, horizontal, droite, gauche, avant, arrière, au-dessus, en-dessous, etc. doivent être interprétés dans des conditions normales d'utilisation de l'invention, et telles que représentées sur les figures. Les axes X, Y et Z sont quant à eux définis par un repère orthonormé illustré à la figure 1. Par ailleurs, les positions géométriques indiquées dans la description et les revendications, telles que « perpendiculaire », « parallèle », «symétrique » ne sont pas limitées au sens strict défini en géométrie, mais s'étendent à des positions géométriques qui sont proches, c'est-à-dire qui acceptent une certaine tolérance dans le domaine technique considéré, sans influence sur le résultat obtenu. Cette tolérance est notamment introduite par l'adverbe « sensiblement », sans que ce terme soit nécessairement répété devant chaque adjectif.

Le procédé de traitement mécanique selon l'invention s'applique à toute suspension aqueuse de fibres, de préférence des fibres cellulosiques pour l'industrie du papier, couvrant le papier, le papier-carton et le carton. La suspension peut comprendre un mélange de fibres cellulosiques et d'eau, et optionnellement des charges minérales, en fonction du cahier des charges. La part de fibres cellulosiques sèches peut être importante et par exemple comprise entre 5 et 20% en poids, et de préférence entre 8 et 15% en poids de la suspension aqueuse, sans que ces valeurs ne soient limitatives.

Comme expliqué ci-après, le procédé de l'invention a l'avantage de flexibiliser les fibres cellulosiques par compression-malaxage, c'est-à-dire de les assouplir, en générant peu voire pas d'éléments fins et de fibres coupées. L'amélioration des propriétés mécaniques qui en résulte permet de réduire le grammage du papier en fonction des objectifs recherchés en termes de rapport qualité / prix du papier.

En outre, le procédé de l'invention permet également d'améliorer certaines propriétés des fibres cellulosiques. Cet avantage permet d'envisager des mélanges de fibres issues par exemple de feuillus, de résineux et autres, et de varier les ratios de 0 à 100%, en fonction des objectifs recherchés en termes de rapport qualité / prix du papier. Les fibres issues de résineux ayant un prix de revient bien supérieur à celui des fibres issues de feuillus peuvent ainsi représenter une part inférieure à celle des autres fibres, sans nuire aux propriétés du papier, et notamment à la déchirure.

Le procédé selon l'invention engendrant peu ou pas de cisaillement, il est possible d'utiliser des fibres de plantes annuelles alors que celles-ci sont généralement sensibles au cisaillement.

En référence à la figure 1, le procédé de traitement mécanique selon l'invention consiste en une étape de compression de la suspension aqueuse de fibres cellulosiques dans un malaxeur, en lieu et place de l'étape de compression et de cisaillement conventionnelle entre deux surfaces de lames tournantes.

Le malaxeur mis en œuvre dans ledit procédé est connu dans des domaines bien différents de la papeterie. Il est principalement utilisé pour homogénéiser des matières visqueuses, telles que des polymères, des compositions, des composites ou similaires, utilisées dans la cosmétique, les adhésifs, la plasturgie, la chimie, etc. Il peut notamment s'agir d'un malaxeur de type UCP de la société HASLER.

Dans la présente invention, le malaxeur 1 tel que représenté à la figure 1 est alimenté par une suspension aqueuse de fibres cellulosiques 2 issue d'un pulpeur 3 ou de toute autre machine équivalente. Il alimente en sortie une machine de fabrication du papier 4 pour former une feuille ou une bande de papier 5. Le malaxeur 1 peut s'intégrer aisément dans un processus continu, entre le pulpeur et la machine après une étape d'épaississement de la pâte, permettant un gain de productivité et un coût de production réduit.

Le malaxeur 1 comprend principalement :
- un corps 10 fermé hermétiquement, allongé selon un axe X, définissant une enceinte de malaxage 11, délimitée par une paroi périphérique formant une surface de compression fixe 12,
- ledit corps 10 étant pourvu au moins d'un orifice d'entrée 13 en amont, pour l'admission de la suspension de fibres à traiter, et d'un orifice de sortie 14 en aval de l'enceinte de malaxage 11, pour la réception d'au moins une fraction de la suspension traitée, et
- au moins un axe de malaxage 20, allongé selon l'axe X, positionné dans l'enceinte de malaxage 10.

L'axe de malaxage 20 comprend :
- un arbre 21 mobile en rotation autour dudit axe X, et
- une pluralité d'éléments malaxeurs 22, aussi appelés « palettes », fixés sur l'arbre 21, faisant saillie de l'arbre dans un sens radial, délimités chacun par une paroi périphérique formant une surface de compression 23 solidaire en rotation avec l'arbre. La surface de compression 23 est distante de l'axe de rotation X d'un rayon non constant, qui varie entre un rayon maximal et un rayon minimal selon le point considéré de ladite paroi. Comme il sera décrit plus en détails dans la suite du présent texte, le profil irrégulier de la surface de compression des éléments malaxeurs par rapport à l'axe de l'arbre permet d'assurer, en coopération avec une autre surface de compression correspondante, une compression optimale de la suspension fibreuse, conduisant ainsi à un malaxage satisfaisant.

Les éléments malaxeurs 22 disposés le long de l'arbre 21 sont de préférence alternés (par opposition à éclipsés, selon l'axe X) en ce qu'ils sont orientés l'un par rapport à l'autre dans des positions angulaires différentes pour créer un profil de compression variable le long de l'axe de malaxage 20.

Selon ledit procédé, les surfaces de compression 23 des éléments malaxeurs 22 qui font face à la surface de compression 12 de l'enceinte de malaxage 11 d'une part, et ladite surface de compression 12 de l'enceinte de malaxage 11 d'autre part, définissent entre elles des zones de compression ZC de la suspension de fibres 2 circulant entre le corps 10 et l'axe de malaxage 20. Les zones de compression ZC correspondent ainsi au volume restant entre l'axe de malaxage 20 et l'enceinte de malaxage 11, qui contient la suspension de fibres 2. Elles sont repérées très grossièrement par des ovales à la figure 2. Grâce au profil de compression variable des éléments malaxeurs 22, la forme, la localisation et le volume des zones de compression ZC ne sont pas constants et varient en permanence avec la position angulaire de l'arbre 21, ayant pour effet de générer un grand nombre de forces de compression sur la suspension de fibres 2 lors de la rotation de l'axe de malaxage 20 au cours de l'opération de malaxage. Ainsi, les fibres cellulosiques sont malaxées, triturées, comprimées, compressées, mélangées, pétries, mais ne sont pas ou très peu coupées ou cisaillées car elles ne subissent pas ou très peu d'efforts de cisaillement (la vitesse de rotation des palettes est faible, typiquement de l'ordre de 20 à 600, notamment entre 20 et 350 tours par minute par exemple - rotation per minute ou l'acronyme « rpm » en anglais - pour un diamètre de palette d'environ 25 mm, et donc le cisaillement à la paroi est faible, c'est-à-dire < 1 m/s pour un malaxeur de laboratoire. Pour un malaxeur industriel, le diamètre des palettes peut par exemple être d'environ 300 mm, pour un cisaillement à la paroi d'environ 6m/s, ce qui reste faible comparativement à la taille du malaxeur et à la quantité de suspension traitée voisine de 2 tonnes par heure). En d'autres termes, contrairement au raffinage classique, le procédé de l'invention induit un cisaillement des fibres négligeable par rapport à leur compression.

Le malaxeur 1 peut comporter plus d'un axe de malaxage 20, et par exemple deux axes de malaxage 20 ou plus de deux axes de malaxage, positionnés dans l'enceinte de malaxage 11, parallèlement l'un par rapport à l'autre. Ainsi, les surfaces de compression 23 des éléments malaxeurs 22 qui se font face respectivement définissent entre elles des zones de compression ZC additionnelles pour la suspension de fibres 2 circulant entre les axes de malaxage 20. Dans ce cas, on choisira de préférence des axes de malaxage 20 de structure identique ou quasi identique, positionnés entre eux de telle sorte que le profil de compression d'un des axes de malaxage épouse le profil de compression de l'autre axe de malaxage, et tournant à une même vitesse. Dans ce mode préféré, on veillera avantageusement à ce que deux éléments malaxeurs 22 qui se font face présentent une même forme. Les axes de malaxage 20 peuvent être co-rotatifs et ainsi tourner dans un même sens de rotation, comme représenté à la figure 2 par les flèches dans le sens anti-horaire, ou contre-rotatifs et ainsi tourner dans des sens de rotation contraires.

La figure 2 illustre une section radiale d'un malaxeur 1 comportant deux axes de malaxage 20 parallèles entre eux dans une enceinte de malaxage 11. Les axes de malaxage 20 comportent chacun des éléments malaxeurs 22 de géométrie oblongue. Les axes de malaxage 20 sont décalés angulairement l'un par rapport à l'autre, de sorte que les deux éléments malaxeurs 22 correspondants sont positionnés perpendiculairement l'un par rapport à l'autre, sans que cette position relative ne soit obligatoire et identique pour les autres éléments malaxeurs 22 non représentés. Cela signifie, par exemple, que pour une position déterminée des arbres de malaxage, une première paire d'éléments malaxeurs qui se font face peuvent être décalés de 90° l'un par rapport à l'autre, tandis qu'une deuxième paire d'éléments malaxeurs qui se font face peuvent être décalés de 45° l'un par rapport à l'autre. Les axes de malaxage 20 tournent dans un même sens de rotation et à la même vitesse. L'entraxe entre les deux arbres 21 des axes de malaxage 20, ainsi que le profil de la surface de compression 12 de l'enceinte de malaxage 11 sont définis en fonction de la géométrie des éléments malaxeurs 22, pour introduire une distance minimale DM respective entre les axes de malaxage 20 et l'enceinte de malaxage 11, et entre les axes de malaxage 20 eux-mêmes.

La distance minimale DM, qui est représentée à la figure 2 par des cercles, est de préférence comprise entre 0,1 mm et 0,6 mm, préférentiellement entre 0,15 mm et 0,6 mm, notamment entre 0,3 mm et 0,6 mm ou entre 0,3 mm et 0,5 mm. Cette distance minimale peut notamment être comprise entre 0,15 mm et 0,4 mm. Cette distance minimale DM permet notamment la rotation des axes de malaxage 20 dans l'enceinte de malaxage 11 sans conflit, tout autorisant de manière très limitée la circulation de la suspension de fibres 2 dans ces espaces restreints. Les zones limites se situant entre les axes de malaxage 20 d'une part, et entre chaque axe de malaxage 20 et l'enceinte de malaxage 11 d'autre part, qui sont définies par la distance minimale DM, correspondent donc à des zones de fortes contraintes mécaniques pour la composition fibreuse. Lors de la rotation des axes de malaxage 20, ces zones limites se déplacent, de sorte à contraindre alternativement la composition dans le volume de l'enceinte, ce qui assure une compression optimale de la composition fibreuse dans les zones de compression ZC.

Les éléments malaxeurs 22 peuvent présenter différentes géométries, épaisseurs et profils de compression en fonction du type de traitement et du degré de flexibilité à atteindre, de la nature et de la composition de la suspension de fibres à traiter, et du cahier des charges du papetier. Les éléments malaxeurs 22 illustrés à la figure 2 sont des pièces plates, de forme oblongue, symétrique par rapport à deux plans perpendiculaires passant par l'axe de rotation X, et comportent deux lobes 24 diamétralement opposés.

Cet exemple n'est bien entendu pas limitatif. Les éléments malaxeurs 22 peuvent présenter une forme ovoïde, symétrique par rapport à un plan passant par l'axe de rotation X et comportant un seul lobe (non représentés). Ils peuvent présenter une forme triangulaire, symétrique par rapport à un plan passant par l'axe de rotation X et un des sommets, et comportant trois lobes (représentés à la figure 4). Ils peuvent encore présenter une section polygonale, symétrique ou non par rapport à un plan passant par l'axe de rotation X, et dont le nombre de lobes correspond au nombre d'angle du polygone (non représentés). Ils peuvent enfin présenter une forme complexe, symétrique ou non par rapport à un plan passant par l'axe de rotation X (non représentés).

De même, les éléments malaxeurs 22 peuvent comporter des pièces dont la paroi périphérique, c'est-à-dire la surface de compression, est plate ou non, et dont le profil de compression dans l'épaisseur de la pièce est variable, tels qu'un profil droit (ou plat), un profil hélicoïdal, un profil courbe, un profil cranté, un profil complexe. Par exemple, une succession le long de l'arbre de pièces dont l'épaisseur présente un profil hélicoïdal conduit à un axe de malaxage hélicoïdal formant une hélice complète, chaque pièce constituant une fraction de l'hélice.

La figure 3 illustre deux axes de malaxage 20 parallèles, identiques, décalés entre eux d'un angle de 90°, pourvus chacun d'éléments malaxeurs 22 plats, oblongs à deux lobes 24, avec un profil de compression droit dans l'épaisseur, sensiblement identiques à ceux représentés à la figure 2. Les éléments malaxeurs 22 d'un même axe sont décalés angulairement l'un par rapport à l'autre de 90°, et les éléments malaxeurs 22 des deux axes de malaxage 20 sont alternés axialement pour permettre leur emboitement radial.

La figure 4 illustre deux axes de malaxage 20' parallèles, identiques, sans décalage angulaire, pourvus chacun d'éléments malaxeurs 22' plats, triangulaires à trois lobes 24' équidistants, avec un profil de compression droit dans l'épaisseur. Les éléments malaxeurs 22' d'un même axe sont décalés angulairement l'un par rapport à l'autre de 30°, et les éléments malaxeurs 22' des deux axes de malaxage 20' s'emboitent radialement.

Le procédé de traitement mécanique selon l'invention offre une solution de malaxage par compression souple, modulaire, adaptable, évolutive, permettant de varier, modifier, affiner les propriétés des fibres en fonction du papier à fabriquer. Ce procédé s'inscrit également dans une démarche de recherche et développement de nouveaux papiers. Dans ce but, la structure du malaxeur 1 ainsi que ses paramètres de fonctionnement peuvent être aisément choisis, modifiés et/ou combinés.

Comme on l'a vu ci-dessus, la structure du malaxeur 1 est déterminée par le nombre d'axes de malaxage 20 ainsi que par l'agencement et le choix de la géométrie des éléments malaxeurs 22, mais pas seulement. Le procédé de traitement mécanique peut également comporter plusieurs étapes pour atteindre différents degrés de flexibilité. Ces différentes étapes peuvent être réalisées de différentes manières :
- par un malaxeur 1 comportant une enceinte de malaxage 11 et au moins un axe de malaxage 20 sur lequel sont montées une série ou plusieurs séries d'éléments malaxeurs 22 de structures différentes et appropriées, dans lequel on fait tourner en boucle la suspension de fibres 2 ;
- par un malaxeur 1 rallongé comportant une enceinte de malaxage 11 et au moins un axe de malaxage 20 sur lequel sont montées plusieurs séries d'éléments malaxeurs 22 de structures différentes et appropriées ;
- par un malaxeur (non représenté) comportant plusieurs enceintes de malaxage successives, raccordées en série, comportant chacune un ou plusieurs axes de malaxage de structures différentes et appropriées ; ou encore
- par plusieurs malaxeurs successifs (non représentés), raccordés en série, de structures différentes et appropriées.

Dans ces différents cas de figure, la suspension de fibres 2 traitée peut être extraite à chaque étape du procédé et/ou à la fin des étapes du procédé selon les besoins.

Les paramètres de fonctionnement du malaxeur 1 peuvent également être choisis, modifiés et/ou combinés pour varier les caractéristiques du malaxage. Parmi les paramètres modifiables, on peut citer les exemples suivants sans que cette liste ne soit exhaustive :
- le débit d'alimentation du malaxeur 1 en suspension de fibres 2, définissant la durée de malaxage ;
- la température de malaxage : le malaxeur fonctionne à température ambiante, mais peut également fonctionner à une température supérieure ou inférieure à la température ambiante grâce au corps 10 du malaxeur 1 qui peut être constitué d'une double enveloppe (non représentée) autorisant la circulation d'un fluide caloporteur. Plus en détails, on maintient le malaxeur à température ambiante par refroidissement pour compenser l'élévation de température due au malaxage, afin de mieux contrôler la viscosité de la pâte. En pratique, on constate une élévation de température de +10°C à +30°C environ selon la concentration de fonctionnement, la vitesse de rotation, et le temps de résidence. Alternativement, il est possible de travailler à chaud, afin notamment de réaliser des réactions d'oxydation conjointement au malaxage (intensification du procédé) ou à froid, par exemple en présence de soude pour réaliser une dissolution de la cellulose ;
- la pression de malaxage : préférentiellement l'opération de malaxage s'effectue dans une enceinte de malaxage 11 à pression atmosphérique, mais en fonction des besoins pourrait être effectuée à une pression supérieure ou inférieure à une pression atmosphérique. Par exemple, il peut être intéressant de travailler à une pression supérieure à la pression atmosphérique pour ajuster la vitesse de remplissage de la vis d'alimentation (par exemple de type vis sans fin telle que décrite dans la suite du présent texte) ;
- la vitesse de rotation du ou des axes de malaxage 20 : cette vitesse est de préférence relativement faible, par exemple entre 20 et 600 tours/min, de préférence entre 20 et 400 tours/min ou entre 20 et 350 tours/min ;
- le différentiel de vitesse entre les axes de malaxage 20 (partie tournante) et l'enceinte de malaxage 11 (partie fixe) est inférieur ou égal à 15 m/s ne produisant ainsi que peu ou pas de phénomène de cisaillement ;
- le sens de rotation des axes de malaxage 20 : co-rotatifs ou contre-rotatifs ;
- la puissance de malaxage transmise à la suspension de fibres 2 en mesurant le couple résistant des axes de malaxage 20 ;
- le temps de malaxage : le temps de séjour de la suspension de fibres 2 dans l'enceinte de malaxage 11 peut être compris entre 15 secondes et 15 minutes, de préférence entre 15 secondes et 10 minutes, et plus préférentiellement entre 15 secondes et 5 minutes ;
- la distance minimale DM entre les axes de malaxage 20 et l'enceinte de malaxage 11 en modifiant les éléments malaxeurs 22 ;
- l'épaisseur des éléments malaxeurs 22 pour augmenter ou diminuer les surfaces de compression.

Les essais de malaxage effectués avec le procédé de l'invention ont permis de révéler un phénomène physique inattendu et contre-intuitif pour l'homme du métier spécialisé dans la fabrication du papier : plus la vitesse de rotation des axes de malaxage 20 est élevée (20 à 600 tours/minute), plus la durée d'application de l'action mécanique de compression sur les fibres cellulosiques est courte, et meilleur est le résultat du malaxage. Une vitesse élevée permet de limiter le cisaillement et la fibrillation des fibres cellulosiques et donc la formation d'éléments fins. Ces conditions favorisent des compressions brèves, mais un nombre de compressions élevé, avantageusement d'au moins 500, plus avantageusement entre 500 et 5000, et encore plus avantageusement entre 3000 et 5000.

En résumé, la vitesse de rotation des axes de malaxage (20 à 600 tours/minute) et les conditions de malaxage (différentiel de vitesse ≤ 20 m/s et le temps de séjour entre 15 secondes et 15 minutes) permettent une compression mécanique courte et fréquente, ce qui a pour effet de limiter l'altération des fibres cellulosiques. Ainsi, les fibres cellulosiques sont moins abimées, voire préservées, par rapport aux compressions mécaniques longues et fréquentes ou peu fréquentes.

Ce phénomène non décelable, ni envisageable avant d'avoir mis en œuvre le procédé de l'invention, permet d'augmenter encore les performances du malaxage et les avantages du procédé qui en découlent, tels qu'une meilleure flexibilisation des fibres, une teneur en fibres améliorée, de nouvelles formulations de pâte à papier possibles, une puissance consommée réduite permettant une économie d'énergie significative, très peu d'usure des pièces en mouvement permettant une maintenance réduite du malaxeur 1.

Dans l'exemple du malaxeur 1 représenté à la figure 1, l'enceinte de malaxage 11 comporte une zone d'entrée ZE, une zone de malaxage ZM et une zone de sortie ZS, qui se succèdent axialement. La zone d'entrée ZE est couplée à l'orifice d'entrée 13 et comporte de préférence une vis sans fin 25 fixée sur l'arbre 21 correspondant de chaque axe de malaxage 20, pour déplacer la suspension de fibres 2 axialement en direction de la zone de malaxage ZM puis de la zone de sortie ZS. La zone de malaxage ZM comporte les éléments malaxeurs 20 décrits précédemment. La zone de sortie ZS peut être confondue avec la fin de la zone de malaxage ZM et comporte également des éléments malaxeurs 20 qui peuvent être différents ou non de ceux de la zone de malaxage ZM. La zone de sortie ZS communique avec l'orifice de sortie 14 qui peut être gravitaire ou combiné à tout autre moyen d'extraction. Le malaxeur 1 peut comporter plusieurs piquages d'entrée 15, 16 pouvant servir à introduire des additifs, des charges et autres matières dans la suspension de fibres 2 en cours de malaxage. Il peut également comporter plusieurs piquages de sortie (non représentés) pouvant servir à extraire tout ou partie de la suspension de fibres 2 en cours de malaxage, des gaz et autres condensats générés en cours de traitement. Ceci est tout particulièrement avantageux car l'opérateur peut récupérer plusieurs fractions de fibres malaxées présentant des degrés de compression différents et donc des propriétés différentes selon leur piquage de sortie respectif, et ce au cours d'une même opération de malaxage.

Les figures 5 et 6 sont des graphes issus d'essais effectués sur du papier fabriqué à partir de fibres cellulosiques traitées selon le procédé malaxage par compression de l'invention (points sur les graphes) et selon un procédé de raffinage classique par compression et cisaillement (courbe sur les graphes). Ils permettent d'illustrer l'amélioration des propriétés mécaniques et d'égouttabilité de la pâte de papier obtenue avec le procédé de l'invention.

La présente invention n'est bien entendu pas limitée aux exemples de réalisation décrits mais s'étend à toute modification et variante évidentes pour un homme du métier dans la limite des revendications annexées.

### EXEMPLES

La figure 5 représente l'évolution de l'indice d'égouttage (°SR) en ordonnées en fonction de l'indice d'éclatement (« Burst index » en anglais) en abscisse. L'indice d'égouttage, ou indice Schopper-Riegler, est défini selon la norme ISO 5267-1 comme étant le nombre de centilitres d'eau égouttée à travers un gâteau de pâte s'écoulant par le trop-plein d'un réservoir. Il représente une mesure de la vitesse à laquelle l'eau peut être extraite d'une suspension de pâte diluée.

L'indice d'éclatement quant à lui correspond à la résistance mécanique des fibres. De manière simplifiée, plus cet indice est élevé, plus le papier est résistant et de bonne qualité.

On observe qu'avec une suspension de fibres (fibres d'eucalyptus à 5% en poids) raffinées par un procédé de raffinage standard (raffineur à disques à 25 m/s), la vitesse d'égouttage atteint un maximum pour un indice d'éclatement voisin de 4, qui est relativement moyen.

Par opposition, une suspension fibreuse (fibres d'eucalyptus à 8-15% en poids dans l'eau + compression avec un différentiel de vitesse de 0,5 à 1 m/s) traitée par malaxage conformément au procédé de l'invention permet d'atteindre des vitesses d'égouttage élevées avec un fort indice d'éclatement. On obtient ainsi un papier de bonne qualité dont la cadence de production est améliorée à travers une vitesse d'égouttage élevée de la suspension fibreuse dont il est issu.

Ceci conduit à une très forte amélioration du compromis égouttage / propriétés mécaniques des fibres, ayant pour effet de réduire la consommation d'énergie au niveau de la machine à papier.

La figure 5 montre l'amélioration du rapport égouttage / propriétés mécaniques du papier lorsque les fibres cellulosiques sont traitées dans un malaxeur selon l'invention par rapport à un raffinage conventionnel dans un raffineur à disques (points reliés par la courbe discontinue sur la figure 5). Les points non reliés par une ligne correspondent au traitement selon l'invention, à différentes vitesses et concentrations de fibres cellulosiques (8 à 15% en poids).

Sur la figure 5, les points reliés par la courbe discontinue correspondent à :
- pas de raffinage (indice d'éclatement = 1 kPa.m²/g)
- 50 kW.h par tonne de fibres cellulosiques (indice d'éclatement proche de 2,1 kPa.m²/g),
- 100 kW.h par tonne de fibres cellulosiques (indice d'éclatement proche de 3 kPa.m²/g),
- 200 kW.h par tonne de fibres cellulosiques (indice d'éclatement proche de 4 kPa.m²/g),
- 400 kW.h par tonne de fibres cellulosiques (indice d'éclatement proche de 4,1 kPa.m²/g).

Plus précisément, à égouttabilité équivalente, le traitement dans un malaxeur permet d'augmenter l'indice d'éclatement, par exemple de le tripler ou quasiment le quadrupler pour un égouttage de 20°SR.

De manière générale, un indice d'égouttage le plus faible possible est recherché. La figure 5 montre qu'il est atteint des valeurs supérieures à 65° SR pour le raffinage conventionnel (200 et 400 kW.h par tonne de fibres cellulosiques) alors qu'il est systématiquement inférieur à 52° SR pour le traitement selon l'invention.

La figure 6 représente l'évolution de la perméabilité à l'air du papier en fonction de son indice de résistance à la traction. La perméabilité à l'air du papier est définie par la série des normes ISO 5636 comme le débit d'air moyen qui traverse une unité de surface sous une unité de différence de pression en une unité de temps, dans des conditions spécifiées.

On observe qu'avec une suspension de fibres (fibres de résineux à 5% en poids) raffinées par un procédé de raffinage standard (raffineur à disques à 25 m/s), la perméabilité à l'air chute avec la résistance à la traction, et ce dès 35 N.m/g. Par opposition, une suspension fibreuse (fibres d'eucalyptus à 8-15% en poids dans l'eau + compression avec un différentiel de vitesse de 0,5 à 1 m/s) traitée par malaxage conformément au procédé de l'invention permet de décaler la baisse de perméabilité à l'air vers des valeurs élevées de résistance à la traction. Ceci permet d'obtenir un papier présentant une bonne résistance mécanique tout en conservant une perméabilité à l'air relativement élevée.

Ceci conduit à une forte amélioration du compromis perméabilité / résistance à la traction, permettant d'envisager le développement de nouveaux papiers.

La figure 6 montre l'amélioration du rapport entre la perméabilité à l'air et la résistance à la traction du papier lorsque les fibres cellulosiques sont traitées dans un malaxeur selon l'invention par rapport à un raffinage conventionnel dans un raffineur à disques (points reliés par la courbe discontinue sur la figure 6). Les points non reliés par une ligne (au-delà de 28 N.m/g) correspondent au traitement selon l'invention, à différentes vitesses et concentrations de fibres cellulosiques (8 à 15% en poids).

Sur la figure 6, les points reliés par la courbe discontinue correspondent à :
- pas de raffinage (indice de résistance à la traction proche de 28 N.m/g)
- 50 kW.h par tonne de fibres cellulosiques (indice de résistance à la traction proche de 33 N.m/g),
- 100 kW.h par tonne de fibres cellulosiques (indice de résistance à la traction proche de 42 N.m/g),
- 200 kW.h par tonne de fibres cellulosiques (indice de résistance à la traction proche de 55 N.m/g),
- 400 kW.h par tonne de fibres cellulosiques (indice de résistance à la traction proche de 62 N.m/g).

Plus précisément, à perméabilité équivalente, le traitement dans un malaxeur permet d'augmenter l'indice de résistance à la traction, par exemple un gain de 50% (+20 N.m/g) pour une perméabilité à l'air d'environ 1800 mL/min.

Différentes suspensions de fibres cellulosiques (suspension à 8% en poids) ont été traitées dans un malaxeur selon les conditions suivantes, avec un différentiel de vitesse entre l'axe de malaxage et l'enceinte de malaxage compris entre 0,5 et 1 m/s (figures 7-12) :
- vitesse de rotation de l'axe de malaxage : 50 à 350 rpm (ou tours par minute)
- profil de malaxage « std » : alternance de palettes hélicoïdales bilobes et de palettes plates bilobes à 45° les unes des autres,
- profil de malaxage « ls » : palettes hélicoïdales bilobes à 45° les unes des autres,
- profil de malaxage « hs » : palettes plates bilobes à 90° les unes des autres.

Des suspensions de fibres d'eucalyptus (figures 7-9) ou de résineux (figures 10-12) ont été utilisées.

Les figures 7 à 12 montrent que le meilleur compromis résistance à la déchirure/résistance à la traction/égouttage est obtenu pour une concentration en fibres cellulosiques comprise entre 5 et 20 % en poids dans l'eau. Les valeurs d'égouttage sont systématiquement inférieures à 60° SR (figures 9 et 12) alors qu'elles peuvent atteindre plus de 85° SR dans le cas du raffinage conventionnel (figure 5).

## Revendications

1. Procédé de traitement mécanique de fibres cellulosiques par compression mécanique d'une suspension aqueuse de fibres cellulosiques comprenant les étapes suivantes :
- préparation d'une suspension aqueuse de fibres cellulosiques (2) ayant une concentration comprise entre 5 et 20 % en poids de fibres cellulosiques,
- compression mécanique de la suspension aqueuse de fibres cellulosiques (2) dans un malaxeur (1),
le malaxeur (1) comprenant :
- un corps (10) définissant une enceinte de malaxage (11) délimitée par une paroi formant une surface de compression (12) fixe apte à entrer en contact avec la suspension de fibres (2),
- au moins un axe de malaxage (20) positionné dans l'enceinte de malaxage (11) et comprenant :
• un arbre (21) mobile en rotation,
• une pluralité d'éléments malaxeurs (22) fixés sur l'arbre (21), faisant saillie radialement de l'arbre (21), et munis chacun d'une surface de compression (23) mobile en rotation et apte à entrer en contact avec la suspension de fibres (2),
procédé dans lequel les surfaces de compression (23) des éléments malaxeurs (22) font face à la surface de compression (12) de l'enceinte de malaxage (11), de sorte à définir entre lesdites surfaces de compression (23, 12) respectives des éléments malaxeurs (22) et de l'enceinte de malaxage (11) des zones de compression (ZC) de la suspension de fibres (2) circulant entre le corps (10) et l'axe de malaxage (20), et dans lequel les surfaces de compression (23) des éléments malaxeurs (22) présentent un profil de compression dont le rayon par rapport à l'arbre (21) varie selon la position angulaire dudit arbre, de manière à comprimer la suspension de fibres (2) dans lesdites zones de compression (ZC) lors de la rotation dudit axe de malaxage (20),
- le procédé présentant un différentiel de vitesse entre le au moins un axe de malaxage (20) et l'enceinte de malaxage (11) inférieur ou égal à 15 m/s,
- le malaxeur présentant une distance minimale (DM) séparant le au moins un axe de malaxage (20) de l'enceinte de malaxage (11) comprise entre 0,1 mm et 1 mm,
- la suspension aqueuse de fibres cellulosiques présente un temps de séjour dans le malaxeur compris entre 15 secondes et 15 minutes.

2. Procédé de traitement selon la revendication 1,
dans lequel le malaxeur (1) comprend au moins deux axes de malaxage (20) positionnés dans l'enceinte de malaxage (11), parallèlement l'un à l'autre,
et dans lequel les surfaces de compression (23) des éléments malaxeurs (22) desdits axes de malaxage (20) se font face, de sorte à définir entre elles des zones de compression (ZC) additionnelles de la suspension de fibres (2) circulant entre les axes de malaxage (20).

3. Procédé de traitement selon l'une quelconque des revendications 1 et 2,
dans lequel l'enceinte de malaxage (11) comporte au moins une zone d'entrée (ZE), une zone de malaxage (ZM) et une zone de sortie (ZS),
dans lequel la suspension de fibres (2) est introduite dans la zone d'entrée (ZE) et est extraite de la zone de sortie (ZS),
et dans lequel chaque axe de malaxage (20) comporte au moins une vis sans fin (25) fixée sur l'arbre (21), disposée dans la zone d'entrée (ZE) et agencée pour déplacer la suspension de fibres (2) de la zone d'entrée (ZE) à la zone de sortie (ZS) à travers la zone de malaxage (ZM),
ladite pluralités d'éléments malaxeurs (22) étant disposée dans la zone de malaxage (ZM) et la zone de sortie (ZS) étant ou non intégrée à la zone de malaxage (ZM).

4. Procédé de traitement selon la revendication 3,
dans lequel la zone de malaxage (ZM) comporte plusieurs secteurs de malaxage successifs,
dans lequel les éléments malaxeurs (22, 22') de chaque axe de malaxage (20, 20') sont répartis en séries, une série correspondant à un secteur de malaxage,
et dans lequel les éléments malaxeurs (22, 22') d'une même série sont identiques, et les éléments malaxeurs (22, 22') d'une série à l'autre sont différents dans leur forme et/ou leur épaisseur et/ou leur profil de compression.

5. Procédé de traitement selon l'une quelconque des revendications 1 à 4, dans lequel les éléments malaxeurs (22, 22') sont constitués de pièces plates ou complexes, qui ont une section choisie dans le groupe comportant une section ovoïde comportant un lobe, une section oblongue comportant deux lobes (24), une section triangulaire comportant trois lobes (24'), une section polygonale comportant un nombre de lobes correspondant au nombre d'angle, et un profil de compression choisi dans le groupe comportant un profil droit, un profil hélicoïdal, un profil courbe, un profil cranté.

6. Procédé de traitement selon l'une quelconque des revendications 3 à 5, dans lequel le corps (10) du malaxeur (1) comporte plusieurs enceintes de malaxage (11), raccordées en série, comportant chacune au moins un axe de malaxage (20) de structure différente d'une enceinte à l'autre pour générer un traitement mécanique différent.

7. Procédé de traitement selon l'une quelconque des revendications 1 à 6, dans lequel la distance minimale (DM) qui sépare les axes de malaxage (20) de l'enceinte de malaxage (11), et la distance minimale (DM) qui sépare les axes de malaxage (20) entre eux lorsqu'ils sont au moins deux, est comprise entre 0,15 mm et 0,4 mm.

8. Procédé de traitement selon l'une quelconque des revendications précédentes en combinaison avec la revendication 2, dans lequel les axes de malaxage (20) sont co-rotatifs, en ce qu'ils tournent dans un même sens de rotation.

9. Procédé de traitement selon l'une quelconque des revendications précédentes en combinaison avec la revendication 2, dans lequel les éléments malaxeurs (22, 22') de deux axes de malaxage (20) dont les surfaces de compression (23) se font face présentent un profil de compression identique.

10. Procédé de traitement selon l'une quelconque des revendications 1 à 9, dans lequel le procédé présente un différentiel de vitesse entre le ou les axes de malaxage (20) et l'enceinte de malaxage (11) est d'au moins 0,1 m/s et inférieur ou égal à 15 m/s, avantageusement entre 0,5 m/s et 10 m/s.

11. Procédé de traitement selon l'une quelconque des revendications 1 à 10, dans lequel le temps de séjour de la suspension de fibres (2) dans le malaxeur (1) est compris entre 15 secondes et 10 minutes.

12. Procédé de traitement selon l'une quelconque des revendications 1 à 11, dans lequel la suspension aqueuse de fibres cellulosiques (2) est préparée à partir d'un mélange de fibres cellulosiques et d'eau, et optionnellement des charges minérales, la part de fibres cellulosiques sèches étant comprise entre 8 et 15% en poids de la suspension aqueuse.

13. Procédé de traitement selon l'une quelconque des revendications 1 à 12, dans lequel la suspension aqueuse de fibres cellulosiques subit un nombre de compressions dans le malaxeur d'au moins 500, avantageusement de 500 à 5000.

14. Procédé de traitement selon l'une quelconque des revendications 1 à 13, dans lequel la suspension aqueuse de fibres cellulosiques comprend des charges minérales.

15. Procédé de traitement selon l'une quelconque des revendications 1 à 14, dans lequel le au moins un axe de malaxage (20) présente une vitesse de rotation comprise entre 20 et 600 tours/minute, le malaxeur comprenant une alternance d'éléments malaxeurs ayant un profil de compression droit et un profil hélicoïdal.

## Patentansprüche

1. Verfahren zum mechanischen Behandeln von Zellulosefasern durch mechanische Kompression einer wässrigen Suspension aus Zellulosefasern, das die folgenden Schritte umfasst:
- Herstellung einer wässrigen Suspension aus Zellulosefasern (2) mit einer Konzentration zwischen 5 und 20 Gew.% Zellulosefasern,
- mechanische Kompression der wässrigen Suspension aus Zellulosefasern (2) in einem Mischer (1),
wobei der Mischer (1) umfasst:
- einen Körper (10), der einen Mischbehälter (11) definiert, der durch eine Wand begrenzt ist, die eine feste Kompressionsfläche (12) bildet, die mit der Fasersuspension (2) in Kontakt kommen kann,
- mindestens eine Mischachse (20), die im Mischbehälter (11) positioniert ist und umfasst:
• eine drehbare Welle (21),
• eine Vielzahl von Mischelementen (22), die an der Welle (21) befestigt sind, radial von der Welle (21) abstehen und jeweils mit einer drehbaren Kompressionsfläche (23) versehen sind, die mit der Fasersuspension (2) in Kontakt kommen kann,
Verfahren, bei dem die Kompressionsflächen (23) der Mischelemente (22) der Kompressionsfläche (12) des Mischbehälters (11) gegenüberliegen, sodass zwischen den jeweiligen Kompressionsflächen (23, 12) der Mischelemente (22) und des Mischbehälters (11) Kompressionsbereiche (ZC) für die zwischen dem Körper (10) und der Mischachse (20) zirkulierende Fasersuspension (2) definiert werden, und wobei die Kompressionsflächen (23) der Mischelemente (22) ein Kompressionsprofil aufweisen, dessen Radius in Bezug auf die Welle (21) je nach Winkelposition der Welle variiert, so dass die Fasersuspension (2) in den Kompressionsbereichen (ZC) bei Drehung der Mischachse (20) komprimiert wird,
- wobei das Verfahren eine Geschwindigkeitsdifferenz zwischen der mindestens einen Mischachse (20) und dem Mischbehälter (11) von weniger als oder gleich 15 m/s aufweist,
- wobei der Mischer einen Mindestabstand (DM) zwischen der mindestens einen Mischachse (20) und dem Mischbehälter (11) von zwischen 0,1 mm und 1 mm aufweist,
- wobei die wässrige Suspension aus Zellulosefasern eine Verweildauer im Mischer zwischen 15 Sekunden und 15 Minuten aufweist.

2. Behandlungsverfahren nach Anspruch 1,
bei dem der Mischer (1) mindestens zwei Mischachsen (20) umfasst, die im Mischbehälter (11) parallel zueinander positioniert sind, und in dem die Kompressionsflächen (23) der Mischelemente (22) dieser Mischachsen (20) einander gegenüberliegen, so dass zwischen ihnen zusätzliche Kompressionsbereiche (ZC) für die zwischen den Mischachsen (20) zirkulierende Fasersuspension (2) definiert werden.

3. Behandlungsverfahren nach einem der Ansprüche 1 und 2, bei dem der Mischbehälter (11) mindestens einen Einlassbereich (ZE), einen Mischbereich (ZM) und einen Auslassbereich (ZS) umfasst,
bei dem die Fasersuspension (2) in den Einlassbereich (ZE) eingeführt und aus dem Auslassbereich (ZS) herausgeführt wird,
und bei dem jede Mischachse (20) mindestens eine auf der Welle (21) befestigte Förderschnecke (25) aufweist, die im Einlassbereich (ZE) angeordnet und so ausgelegt ist, dass sie die Fasersuspension (2) vom Einlassbereich (ZE) durch den Mischbereich (ZM) zum Auslassbereich (ZS) befördert,
wobei die mehreren Mischelemente (22) im Mischbereich (ZM) angeordnet sind und der Auslassbereich (ZS) im Mischbereich (ZM) integriert oder nicht integriert ist.

4. Behandlungsverfahren nach Anspruch 3,
bei dem der Mischbereich (ZM) mehrere aufeinanderfolgende Mischsektoren umfasst,
bei dem die Mischelemente (22, 22') jeder Mischachse (20, 20') in Reihen angeordnet sind, wobei eine Reihe einem Mischbereich entspricht,
und bei dem die Mischelemente (22, 22') einer gleichen Reihe identisch sind und die Mischelemente (22, 22') von einer Reihe zur anderen sich in ihrer Form und/oder ihrer Dicke und/oder ihrem Kompressionsprofil unterscheiden.

5. Behandlungsverfahren nach einem der Ansprüche 1 bis 4, bei dem die Mischelemente (22, 22') aus flachen oder komplexen Teilen bestehen, die einen Querschnitt aufweisen, ausgewählt aus der Gruppe bestehend aus einem eiförmigen Querschnitt mit einem Lappen, einem länglichen Querschnitt mit zwei Lappen (24), einem dreieckigen Querschnitt mit drei Lappen (24'), einem polygonalen Querschnitt mit einer Anzahl von Lappen entsprechend der Winkelanzahl und ein Kompressionsprofil aufweisen, ausgewählt aus der Gruppe bestehend aus einem geraden Profil, einem spiralförmigen Profil, einem gekrümmten Profil und einem gezackten Profil.

6. Behandlungsverfahren nach einem der Ansprüche 3 bis 5, bei dem der Körper (10) des Mischers (1) mehrere in Reihe angeordnete Mischbehälter (11) aufweist, die jeweils mindestens eine Mischachse (20) umfassen, deren Struktur sich von Behälter zu Behälter unterscheidet, um eine jeweils andere mechanische Behandlung zu bewirken.

7. Behandlungsverfahren nach einem der Ansprüche 1 bis 6, bei dem der Mindestabstand (DM) zwischen den Mischachsen (20) und dem Mischbehälter (11) und der Mindestabstand (DM) zwischen den Mischachsen (20) untereinander, wenn es mindestens zwei davon gibt, zwischen 0,15 mm und 0,4 mm beträgt.

8. Behandlungsverfahren nach einem der vorstehenden Ansprüche in Verbindung mit Anspruch 2, bei dem die Mischachsen (20) gleichsinnig rotieren, insofern sie sich in derselben Drehrichtung drehen.

9. Behandlungsverfahren nach einem der vorstehenden Ansprüche in Verbindung mit Anspruch 2, bei dem die Mischelemente (22, 22') zweier Mischachsen (20), deren Kompressionsflächen (23) einander gegenüberliegen, ein identisches Kompressionsprofil aufweisen.

10. Behandlungsverfahren nach einem der Ansprüche 1 bis 9, bei dem das Verfahren eine Geschwindigkeitsdifferenz zwischen der oder den Mischachsen (20) und dem Mischbehälter (11) von mindestens 0,1 m/s und höchstens 15 m/s, vorzugsweise zwischen 0,5 m/s und 10 m/s, aufweist.

11. Behandlungsverfahren nach einem der Ansprüche 1 bis 10, bei dem die Verweildauer der Fasersuspension (2) im Mischer (1) zwischen 15 Sekunden und 10 Minuten beträgt.

12. Behandlungsverfahren nach einem der Ansprüche 1 bis 11, bei dem die wässrige Suspension aus Zellulosefasern (2) aus einer Mischung aus Zellulosefasern und Wasser und optional mineralischen Füllstoffen hergestellt wird, wobei der Anteil an trockenen Zellulosefasern zwischen 8 und 15 Gew.-% der wässrigen Suspension beträgt.

13. Behandlungsverfahren nach einem der Ansprüche 1 bis 12, bei dem die wässrige Suspension aus Zellulosefasern im Mischer einer Anzahl von mindestens 500, vorzugsweise 500 bis 5000 Kompressionen unterzogen wird.

14. Behandlungsverfahren nach einem der Ansprüche 1 bis 13, bei dem die wässrige Suspension aus Zellulosefasern mineralische Füllstoffe enthält.

15. Behandlungsverfahren nach einem der Ansprüche 1 bis 14, bei dem die mindestens eine Mischachse (20) eine Drehzahl zwischen 20 und 600 Umdrehungen pro Minute aufweist, wobei der Mischer abwechselnd Mischelemente mit einem geraden Kompressionsprofil und einem spiralförmigen Profil umfasst.

## Claims

1. A method for mechanical processing cellulose fibres by mechanical compression of an aqueous suspension of cellulose fibres, comprising the following steps:
- preparation of an aqueous suspension of cellulosic fibres (2) having a concentration of between 5 and 20% by weight of cellulosic fibres,
- mechanical compression of the aqueous suspension of cellulose fibres (2) in a kneader (1),
the kneader (1) comprising:
- a body (10) defining a kneading chamber (11) delimited by a wall forming a fixed compression surface (12) capable of coming into contact with the fibre suspension (2),
- at least one kneading axis (20) positioned in the kneading chamber (11) and comprising:
• a rotatable shaft (21),
• a plurality of kneading elements (22) fixed to the shaft (21), projecting radially from the shaft (21), and each provided with a rotationally mobile compression surface (23) capable of coming into contact with the fibre suspension (2),
wherein the compression surfaces (23) of the kneading elements (22) face the compression surface (12) of the kneading chamber (11), so as to define between said respective compression surfaces (23, 12) of the kneading elements (22) and of the kneading chamber (11) compression zones (ZC) of the fibre suspension (2) flowing between the body (10) and the kneading axis (20), and wherein the compression surfaces (23) of the kneading elements (22) have a compression profile the radius of which with respect to the shaft (21) varies according to the angular position of said shaft, so as to compress the fibre suspension (2) in said compression zones (ZC) during the rotation of said kneading axis (20),
- the method having a speed differential between the at least one kneading axis (20) and the kneading chamber (11) of less than or equal to 15 m/s,
- the kneader having a minimum distance (DM) separating the at least one kneading axis (20) from the kneading chamber (11) of between 0.1 mm and 1 mm,
- the aqueous suspension of cellulosic fibres has a residence time in the kneader of between 15 seconds and 15 minutes.

2. Processing method according to claim 1,
wherein the kneader (1) comprises at least two kneading axes (20) positioned in the kneading chamber (11), parallel to each other, and wherein the compression surfaces (23) of the kneading elements (22) of said kneading axes (20) face each other, so as to define between them additional compression zones (ZC) of the fibre suspension (2) flowing between the kneading axes (20).

3. Processing method according to any one of claims 1 and 2,
wherein the kneading chamber (11) comprises at least one inlet zone (ZE), one kneading zone (ZM) and one outlet zone (ZS),
wherein the fibre suspension (2) is introduced into the inlet zone (ZE) and is extracted from the outlet zone (ZS),
and wherein each kneading axis (20) comprises at least one worm (25) fixed to the shaft (21), arranged in the inlet zone (ZE) and arranged to move the fibre suspension (2) from the inlet zone (ZE) to the outlet zone (ZS) through the kneading zone (ZM),
said plurality of kneading elements (22) being disposed in the kneading zone (ZM) and the outlet zone (ZS) being integrated or not into the kneading zone (ZM).

4. Processing method according to claim 3,
wherein the kneading zone (ZM) comprises a plurality of successive kneading sectors,
wherein the kneading elements (22, 22') of each kneading axis (20, 20') are distributed in series, a series corresponding to a kneading sector,
and wherein the kneading elements (22, 22') of a same series are identical, and the kneading elements (22, 22') from one series to another are different in shape and/or thickness and/or compression profile.

5. Processing method according to any one of claims 1 to 4, wherein the kneading elements (22, 22') consist of flat or complex parts, which have a section selected from the group comprising an ovoid section comprising a lobe, an oblong section comprising two lobes (24), a triangular section comprising three lobes (24'), a polygonal section comprising a number of lobes corresponding to the number of angles, and a compression profile selected from the group comprising a straight profile, a helical profile, a curved profile, a notched profile.

6. Processing method according to any one of claims 3 to 5, wherein the body (10) of the kneader (1) comprises several kneading chambers (11), connected in series, each comprising at least one kneading axis (20) of different structure from one chamber to another to generate a different mechanical processing.

7. Processing method according to any one of claims 1 to 6, wherein the minimum distance (DM) separating the kneading axes (20) from the kneading chamber (11), and the minimum distance (DM) separating the kneading axes (20) from each other when there are at least two of them, is of between 0.15 mm and 0.4 mm.

8. Processing method according to any one of the preceding claims in combination with claim 2, wherein the kneading axes (20) are co-rotating, in that they rotate in the same direction of rotation.

9. Processing method according to any one of the preceding claims in combination with claim 2, wherein the kneading elements (22, 22') of two kneading axes (20) the compression surfaces (23) of which face each other have an identical compression profile.

10. Processing method according to any one of claims 1 to 9, wherein the method has a speed differential between the kneading axis or the kneading axes (20) and the kneading chamber (11) of at least 0.1 m/s and less than or equal to 15 m/s, advantageously of between 0.5 m/s and 10 m/s.

11. Processing method according to any one of claims 1 to 10, wherein the residence time of the fibre suspension (2) in the kneader (1) is of between 15 seconds and 10 minutes.

12. Processing method according to any one of claims 1 to 11, wherein the aqueous suspension of cellulosic fibres (2) is prepared from a mixture of cellulosic fibres and water, and optionally mineral fillers, the proportion of dry cellulosic fibres being of between 8 and 15% by weight of the aqueous suspension.

13. Processing method according to any one of claims 1 to 12, wherein the aqueous suspension of cellulose fibres undergoes a number of compressions in the kneader of at least 500, advantageously from 500 to 5000.

14. Processing method according to any one of claims 1 to 13, wherein the aqueous suspension of cellulosic fibres comprises mineral fillers.

15. Processing method according to any one of claims 1 to 14, wherein the at least one kneading axis (20) has a rotational speed of between 20 and 600 rpm, the kneader comprising an alternation of kneading elements having a straight compression profile and a helical profile.
